# EUROPÄISCHE PATENTSCHRIFT

(11) **EP 0 107 801 B1**
(45) Veröffentlichungstag und Bekanntmachung des Hinweises auf die Patenterteilung: **27.05.1987**
(21) Anmeldenummer: 83109721.7
(22) Anmeldetag: 28.09.1983
(51) Int. Cl.: C23C 18/16

(54) **Verfahren zur stromlosen Abscheidung von Metallschichten auf Oberflächen von Metallen**
Process for electroless plating of metal surfaces with layers of metal
Procédé de dépôt chimique de métaux sur des surfaces métalliques

(30) Priorität: 29.09.1982 DE 3236115
(43) Veröffentlichungstag der Anmeldung: 09.05.1984
(73) Patentinhaber: Max-Planck-Gesellschaft zur Förderung der Wissenschaften e.V., D-37073 Göttingen (DE)
(72) Erfinder: Schnering, Hans-Georg, Prof. Dr., D-7034 Aidlingen (DE); Quast, Helmut, Prof. Dr., D-8700 Würzburg (DE); Kollenz, Gert, Prof. Dr., A-8010 Graz (AT); Peters, Karl, Dr., D-7250 Leonberg 6 (DE); Uray, Georg, Dr., A-8010 Graz (AT); Ott, Walter, Dr., A-8010 Graz (AT)
(74) Vertreter: Weickmann, Heinrich, Dipl.-Ing.

## Beschreibung

Die Erfindung betrifft ein Verfahren zur stromlosen Abscheidung von Metallschichten auf Oberflächen von entsprechend unedleren Metallen.

Mit Metallschichten überzogene Metallgegenstände spielen in zahlreichen Gebieten der Technik, wie zum Beispiel in der Elektrotechnik, in der Elektronik, beim Bau medizinischer Geräte, in der Restaurationstechnik, im Korrosionsschutz, in der Schmuckindustrie, Veredelungstechnik, Raumfahrt, in der Mechanik, aber auch im Unterricht in zunehmendem Maße eine Rolle.

Die bekannten Verfahren zur stromlosen Abscheidung von Metallschichten auf Oberflächen von unedleren Metallen besitzen verschiedene Nachteile, die ihre Verwendung zum Teil erheblich einschränken. Das Arbeiten mit bekannten kommerziell erhältlichen Beschichtungsbädern erfordert relativ lange Verweilzeiten der Werkstücke in den Beschichtungsbädern, und es werden Überzüge erhalten, deren Schichtdicken zum Teil den gestellten Anforderungen nicht genügen. Ein weiterer großer Nachteil der bekannten Beschichtungsbäder ist ihre Giftigkeit aufgrund ihres Cyanidgehaltes, wodurch sich insbesondere Probleme bei der Handhabung und Abfallbeseitigung ergeben.

Aus der US-A-3 294 578 ist ein Verfahren zur stromlosen Abscheidung von Metallüberzügen auf metallischen Oberflächen bekannt, bei dem man nichtwäßrige Beschichtungsbäder verwendet, die einen Metallkomplex enthalten, der durch Umsetzung einer Metallverbindung, z. B. Metallchlorid, mit einer Stickstoffverbindung und Bromwasserstoffsäure oder Jodwasserstoffsäure erhalten wird.

Die GB-A₋1 411 971 beschreibt ein Verfahren zur Tauchbeschichtung von Eisen oder Stahl mit Kupfer unter Verwendung eines wäßrigen Bades, das ein wasserlösliches Kupfersalz, ein mit Cu(II)-lonen zur Komplexbildung befähigtes Agens und ein konjugiert ungesättigtes Nitril oder Oxim enthält. Beispielsweise wird die stromlose Abscheidung von Kupfer auf Stahl mittels eines wäßrigen Bades, das einen Cu-Komplex enthält, der durch Umsetzung von CuCI₂ mit dem Hydrochlorid einer Base erhalten wird, von GB-A-1 411 971 beschrieben.

Aufgabe der vorliegenden Erfindung ist die Bereitstellung eines Verfahrens zur stromlosen Abscheidung von Metallschichten, das die aufgezeigten Nachteile vermeidet und das die Herstellung gut haftender Schichten mit ausreichenden Schichtstärken ermöglicht. Diese Aufgabe wird mit der vorliegenden Erfindung gelöst.

Gegenstand der Erfindung ist ein Verfahren zur stromlosen Abscheidung von Metallschichten von Metallen der Gruppe Ib, IIb, IVb, Vb und VIII des Periodensystems auf entsprechend unedleren Metallen durch Inkontaktbringen des zu beschichtenden Gegenstandes mit einem nichtwässrigen Beschichtungsbad, das einen Metallkomplex enthält, der durch Umsetzung eines entsprechenden zwei- oder dreiwertigen Metallchlorids mit dem Hydrochlorid einer Base, die zur Komplexbildung mit dem Metall befähigt ist, oder mit der freien Base und Chlorwasserstoffsäure erhalten wird.

Unter « stromlos wird dabei verstanden, daß während des Abscheidungsvorganges weder an das Beschichtungsbad noch an das zu beschichtende Werkstück eine Spannung angelegt wird.

Für die Herstellung des Beschichtungsbads können auch Metallhalogenidverbindungen verwendet werden, oder auch Metallverbindungen, die mit Chloriden leicht zu den entsprechenden Metallchloriden reagieren, zum Beispiel w-Komplexe der Platinmetalle der achten Gruppe mit zwei Metallatomen, wie zum Beispiel µ-Dichlorotetraäthylendirhodium-(I) und µ-Dichlorotetracarbonyldirhodium-(1). Anstelle der Metallchloride können, insbesondere bei den Nichtplatinmetallen, auch die entsprechenden Oxide oder Hydroxide zusammen mit der äquivalenten Menge Chlorwasserstoffsäure eingesetzt werden. Zwei- oder dreiwertige Metalle der Gruppe Ib, IIb, IVb, Vb und VIII des Periodensystems sind vorzugsweise Eisen, Kobalt, Nickel, Kupfer, Cadmium, Zinn, Blei, Antimon, Wismut, und die Platinmetalle Ruthenium, Rhodium, Palladium, Osmium, Iridium und Platin. Die Platinmetalle werden vorzugsweise auf Kupfer, Silber oder unedleren Metallen abgeschieden, die Metalle Kobalt, Nickel, Kupfer, Cadmium, Zinn, Blei, Antimon und Wismut vorzugsweise auf Eisen, die Metalle Antimon, Nickel oder Wismut vorzugsweise auf Kupfer.

Als zur Komplexbildung mit dem abzuscheidenden Metall befähigte Basen sind prinzipiell alle Verbindungen geeignet, die durch Chlorwasserstoffsäure protoniert werden können. Im Hinblick auf die Stabilität der Komplexe und die Qualität der Beschichtung werden dabei vorzugsweise solche Basen eingesetzt, die unter den angewandten Reaktionsbedingungen leicht protoniert werden.

Geeignet sind anorganische Basen, z. B. Hydrazin, Hydroxylamin und insbesondere Ammoniak, oder organische Basen, vorzugsweise basische stickstoffhaltige Verbindungen, und insbesondere primäre, sekundäre oder tertiäre Amine und basische Stickstoffheterocyclen, wie zum Beispiel Methylamin, Äthylamin, Dimethylamin, Diäthylamin, Trimethylamin, Triäthylamin, Anilin, Piperidin, Morpholin, Pyridin oder Aminoessigsäureäthylester, aber auch zum Beispiel 2-Aminopropan, Cyclohexylamin, Benzylamin, 1-Amino-4-methyl-bicyclo[2.2.2]-octan, 1-Aminoadamantan, Glycinmethylester oder Glycinäthylester, N-Methylmorpholin, N-Methyl-2-pyrrolidinon, N-Formylpyrrolidin, 1-Aza-bicyclo[2.2.2]-octan-hydrochlorid oder Chinolin ; oder auch Carbonsäureamide, wie zum Beispiel Formamid, N-Methylformamid, N-Isopropylformamid, N-Cyclohexylformamid, N-(2,4-Dimethyl-pentyl-3)-formamid, N.N-Dimethylformamid, N,N-Diäthylformamid, N-Methylacetamid, N-Äthylacetamid, N,N-Diäthylacetamid oder Propionamid, Harnstoffderivate, wie z. B. N,N'-Dimethylharnstoff oder N,N-Dimethylharnstoff. und basische Phosphorverbindungen, wie zum Beispiel Hexamethyl-phosphorsäure-triamid.

Die Umsetzung des Metallchlorids mit der Base und der Chlorwasserstoffsäure bzw. dem Hydrochlorid der Base kann durch einfaches Zusammenmischen dieser Komponenten erfolgen. Die Reaktion kann ohne oder vorzugsweise in Gegenwart eines Lösungsmittels durchgeführt werden, wobei als Lösungsmittel auch ein Überschuß an Base dienen kann.

Das Molverhältnis Hydrochlorid der Base/Metallchlorid wird mindestens so gewählt. daß die gesamte Menge an Metallchlorid bei der Reaktion gelöst wird. Vorzugsweise liegt es im Bereich von 0,5 bis 40/1, insbesondere von 2 bis 6/1. wobei aber der Molwert des Hydrochlorid auch wesentlich höher sein kann und beispielsweise die 180-fache molare Menge betragen kann. Das günstigste Molverhältnis richtet sich dabei insbesondere nach der Art der Durchführung der Umsetzung.

Geeignete Lösungsmittel sind gegenüber der Komplexbildungsreaktion inerte, insbesondere aprotische organische Lösungsmittel, wie zum Beispiel Dimethylformamid, Dimethylsulfoxid. Tetrachlorkohlenstoff, Aceton, oder deren Gemische. Die Lösungsmittel müssen dabei schwächer basisch sein als die eingesetzte Base.

Die Umsetzung wird bei Raumtemperatur oder unter Erhitzen, vorzugsweise zwischen 20 und 150 °C. und insbesondere zwischen 70 und 150 °C, durchgeführt. In letzterem Fall resultieren jedoch besonders bei hydrolyseempfindlichen Basen basische Spaltprodukte, die wieder ihrerseits mit Chlorwasserstoffsäure Hydrochloride ergeben und mit dem Metallchlorid komplexieren. Dieser Fall tritt zum Beispiel ein, wenn Formamide, wie zum Beispiel Dimethylformamid, in der Hitze mit Chlorwasserstoffsäure und Metallchlorid zur Reaktion gebracht werden. Es tritt Spaltung in Ameisensäure und Amin ein, letzteres reagiert dann sogleich zum Hydrochlorid, welches letztlich das eigentlich komplexierende Agens darstellt. Es kann auch vorteilhaft sein, die Umsetzung und die daran anschließende Metallabscheidung unter einer Inertgasatomosphäre, zum Beispiel unter Stickstoff, durchzuführen.

Das Metallchlorid wird vorzugsweise in feinpulverisierter Form zugegeben ; die Chlorwasserstoffsäure kann in flüssiger Form zugegeben oder gasförmig eingeleitet werden.

Die Umsetzung kann so erfolgen, daß zuerst das Hydrochlorid der Base gebildet wird, zu dem dann das Metallchlorid in einem geeigneten Lösungsmittel zugegeben wird. Die Zugabe des Metallsalzes kann aber auch zu einer Mischung von Base und Säure ohne vorherige Isolierung des Hydrochlorids erfolgen. Oder aber das Metallchlorid wird mit einem Gemisch aus dem Hydrochlorid und der freien Base, zum Beispiel im Verhältnis 2/1, umgesetzt.

Nach einer besonders bevorzugten Ausführungsform wird zum Beispiel 1 Mol des Metallchlorids zum Beispiel Rhodium-(III)-chlorid-trihydrat, unter mechanischem Rühren mit 2 bis 4 Mol Hydrochlorid (zum Beispiel Aminhydrochlorid, Ammoniumchlorid) oder mit 2 Mol Hydrochlorid und 1 Mol der freien Base in einem organischen Lösungsmittel, zum Beispiel Dimethylformamid, bei 20 bis 140 °C umgesetzt. Die Reaktionszeit ist dabei ca. 1 bis 48 Stunden, aber mindestens solange, bis das Metallchlorid und das Hydrochlorid gänzlich in Lösung gegangen sind. Zur Sicherstellung einer möglichst quantitativen Ausbeute soll das zur Lösung der Hydrochloride eingesetzte Wasser möglichst weit abgedampft werden. Vorzugsweise erwärmt man deshalb etwas über 100 °C in einem nicht verschlossenen Reaktionsgefäß, wobei die größte Menge an eingesetztem Wasser langsam abdampft.

Eine erhaltene wasserfreie Reaktionslösung kann, gegebenenfalls nach Verdünnung mit einem geeigneten Lösungsmittel, wie z. B. Dimethylsulfoxid (DMSO), direkt als Beschichtungsbad (Metallabscheidelösung) eingesetzt werden.

Wenn die Reaktionslösung ohne vorherige Isolierung der Metallkomplexverbindung direkt verwendet werden soll, kann zweckmäßigerweise zum Beispiel nach dem folgenden Verfahren gearbeitet werden : Das Metallchlorid, zum Beispiel Rhodium(III)-chlorid, aber auch zum Beispiel µ-Dichlorotetraäthy- lendirhodium-(I) oder ₗᵢ-Dichlorotetracarbonyldirhodium-(1), werden mit der 0,5 bis 5,0-fachen molaren Menge der Base und mit einem Überschuß der Chlorwasserstoffsäure (oder mit den Hydrochloriden der Base im entsprechenden Molverhältnis) in einem geeigneten Lösungsmittel, vorzugsweise zum Beispiel Dimethylsulfoxid, bei Temperaturen zwischen 20 und 150 °C umgesetzt. Die erhaltene Reaktionslösung kann direkt als Beschichtungsbad verwendet werden.

Die Stabilität der erhaltenen Lösungen ist im allgemeinen sehr gut. In der Regel können sie mehrere Jahre fast unverändert aufbewahrt werden.

Vorzugsweise werden die Metallkomplexe aus ihren Reaktionslösungen isoliert und erst kurz vor dem Gebrauch wieder aufgelöst. Die Metallkomplexe können durch Abkühlen der Reaktionslösung, zum Beispiel auf 20 bis 0 °C, oder durch Verdünnen der Reaktionslösungen mit einem die Komplexe schlecht lösenden Lösungsmittel, wie zum Beispiel mit Aceton, Acetonitril, primären Alkoholen, Diäthyläther, Cyclohexan, Chloroform oder Mischungen davon, isoliert werden.

Der bei Verwendung eines Lösungsmittels, das den gebildeten Komplex schlecht löst, beim Abkühlen ausfallende Komplex wird vor der Weiterverwendung zweckmäßigerweise umkristallisiert. Bei Verwendung eines Lösungsmittels, das den gebildeten Komplex gut löst, wie zum Beispiel Dimethylformamid, kristallisiert der Komplex nach dem Abkühlen der Lösung und Zugabe einer mehrfachen, zum Beispiel zwei- bis 10-fachen Menge eines den Komplex schlecht lösenden Lösungsmittels, wie zum Beispiel von Aceton. quantitativ aus und kann zur Herstellung der Beschichtungsbäder in der Regel direkt verwendet werden. (Zur Erhöhung der Ausbeute kann das erhaltene Filtrat nach dem Abdestillieren des Lösungsmittels nochmals mit dem Hydrochlorid erwärmt werden, wobei noch in Lösung befindliches Metallchlorid in den Komplex übergeführt wird). Es kann aber auch das Lösungsmittel ganz oder teilweise abdestilliert werden und der Rückstand dann, zum Beispiel durch Anreiben mit einem für die Ausfällung geeigneten Lösungsmittel, zum Beispiel mit Aceton, kristallisiert werden.

Aus diesen Komplexen kann dann das Beschichtungsbad bei Bedarf durch Auflösen in einem geeigneten Lösungsmittel erhalten werden. Als Lösungsmittel eignen sich polare, nicht wäßrige Lösungsmittel, zum Beispiel Formamide, wie zum Beispiel Dimethylformamid, Acetamide, N-Methyl-2-pyrrolidinon, cyclische Ketone, wie zum Beispiel Cyclohexanon, Aromaten, höhersiedende Äther, Tetrahydrofuran, Dioxan, Alkohole, und insbesondere Sulfoxide, wie zum Beispiel Dimethylsulfoxid (DMSO), sowie auch deren Gemische, insbesondere mit Dimethylsulfoxid. Zur Verbesserung des Aussehens, des Glanzes und der Haftfestigkeit der Beschichtungen ist es zweckmäßig, den Beschichtungsbädern Natriumfluorid und/oder Ammoniumfluorid zuzusetzen, vorzugsweise in einer Menge von 0,01 bis 0,1 Gew.- %.

Die Auflösung kann bei Raumtemperatur oder unter Erwärmen, zum Beispiel auf 100 bis 180 °C, erfolgen. Die Platinmetallkomplexe werden vorzugsweise unter Erwärmen auf 100 bis 160 °C gelöst. Zur Vermeidung einer Zersetzung des Komplexes und zur Erhaltung der Abscheidequalität und Stabilität soll dabei eine Überhitzung vermieden werden. Die Konzentration der Metallkomplexe in der Beschichtungslösung ist in weiten Grenzen variierbar. In der Regel beträgt sie 0,01 bis 5,0 Gew.- %, insbesondere 0,1 bis 1,0 Gew.-%.

Die Wahl und Menge einer komplexbildenden Komponente (Base, Metall oder Chlorwasserstoffsäure) richtet sich insbesondere nach der Art der übrigen komplexbildenden Komponenten, nach der Art des abzuscheidenden Metalls, aber auch nach der Art des Metallsubstrats, auf das abgeschieden werden wird, sowie nach den angewandten Reaktionsbedingungen, wie zum Beispiel der Art des Lösungsmittels. Es ist auch möglich, zwei oder mehrere Basen zu verwenden. Ferner können auch zum Beispiel Platinmetallmischungen abgeschieden werden.

Die Abscheidung der Metallschichten auf dem Substrat erfolgt nach den für die stromlose Abscheidung aus Beschichtungsbädern üblichen Methoden, insbesondere durch Eintauchen der zu beschichtenden Gegenstände in das Abscheidebad. Die zu beschichtenden Gegenstände können dabei im allgemeinen jede beliebige Form besitzen, die insbesondere durch den späteren Verwendungszweck bestimmt wird.

Für eine einwandfreie, gut haftende Beschichtung ist es notwendig, die Oberfläche der zu beschichtenden Metalle zu reinigen, wobei vor allem auf Staub-, Fett-, Feuchtigkeits- und insbesondere auch Oxidfreiheit zu achten ist. Dabei kann es in einigen Fällen, zum Beispiel bei der Abscheidung auf Aluminium, zweckmäßig sein, unter inerten Bedingungen, wie zum Beispiel in einer Inertgasatmosphäre, zu arbeiten. Nach erfolgter Reinigung wird das zu beschichtende Werkstück in trockenem Zustand dann vorzugsweise in das Beschichtungsbad eingetaucht. Für eine gute und gleichmäßige Beschichtung ist es erforderlich, den Gegenstand ruhig (bewegungslos) in dem unbewegten Beschichtungsbad zu belassen. Als Substrat für die abzuscheidenden Metalle können im allgemeinen alle Metalle verwendet werden, die unter den jeweils gegebenen Konzentrations- und Temperaturverhältnissen nach der Nernst'schen Gleichung unedler sind als das jeweilige abzuscheidende Metall.

Anstelle des Eintauchens des Werkstücks in das Beschichtungsbad kann in einigen Fällen das Inkontaktbringen auch durch Aufbringen (Aufstreichen, Bepinseln) der Beschichtungslösung (Beschichtungsbad) auf das Werkstück erfolgen. Bei dieser Beschichtungsmethode ist es zweckmäßig, möglichst konzentrierte Beschichtungsbäder zu verwenden. Dieser Vorgang kann beliebig oft bis zum Erreichen der gewünschten Schichtdicke wiederholt werden. Dieses Verfahren wird insbesondere dann vorzuziehen sein, wenn nur Teile eines Gegenstandes beschichtet werden sollen (dazu ist bei der Eintauchmethode eine teilweise Abdeckung mit einer später wieder leicht zu entfernenden Schicht erforderlich) oder wenn ein Eintauchen nicht oder nur schwierig möglich ist, wie zum Beispiel in der Restaurationstechnik.

Die Dauer der Kontaktzeit richtet sich vor allem nach der Abscheidungsgeschwindigkeit und der gewünschten Schichtdicke. Der Abscheidevorgang kann jederzeit unterbrochen werden (z. B. durch Herausnehmen des Werkstücks aus der Lösung) und nach Begutachten der Beschichtung durch abermaliges Inkontaktbringen weitergeführt werden. Dieser Vorgang kann bis zum Erreichen der gewünschten Schichtdicke beliebig oft wiederholt werden. Nach Erreichen der gewünschten Schichtdicke werden Reste des Beschichtungsbades mit einem geeigneten Lösungsmittel, wie z. B. mit Methanol, Äthanol oder Aceton, entfernt und das Werkstück getrocknet, z. B. durch Abwischen mit einem Tuch.

Die Qualität der Beschichtung, insbesondere deren Haftfestigkeit, ist in hohem Maße von der Abscheidegeschwindigkeit abhängig. Eine zu rasche Abscheidung (zu hohe Reaktivität) ergibt in der Regel einen schlechter haftenden «amorphen • Belag als mit einem Beschichtungsbad geringerer Reaktivität. Günstige Beschichtungszeiten liegen zwischen einer Minute und einer Stunde.

Die Abscheidegeschwindigkeit (Reaktivität) des Beschichtungsbads kann durch geeignete Auswahl und Kombination der komplexbildenden Komponenten eingestellt werden. Sie ist aber auch von der Konzentration des Metallkomplexes im Beschichtungsbad und/oder der Säurekonzentration abhängig. In der Regel erhöht sich mit steigender Konzentration an Metallkomplex die Abscheidegeschwindigkeit. Aus sehr konzentrierten Lösungen kann die Abscheidung z. B. schon in wenigen Sekunden erfolgen.

Durch Variation der komplexbildenden Komponenten, insbesondere von Base und Chlorwasserstoffsäure, ist es auch möglich, Beschichtungslösungen zu erhalten, mit denen selektiv nur bestimmte Metalle beschichtet werden. Die Selektivität steht auch in engem Zusammenhang mit der Reaktivität. So kann z. B. die Abscheidegeschwindigkeit für ein bestimmtes Metall durch Variation der Säuremengen reguliert werden. Eine Veränderung der Konzentration der Metallkomplexe beeinflußt in der Regel nur die Abscheidegeschwindigkeit.

Zur Abscheidung der Metalle wird in der Regel bei einer Badtemperatur von 20 bis 180 °C gearbeitet. Die günstigste Temperatur ist insbesondere vom verwendeten Lösungsmittel, von der Art des abgeschiedenen Metalles und in erster Linie von der Art des Metallkomplexes abhängig. Insbesondere zur Beschichtung mit Platinmetallen beträgt die Badtemperatur vorzugsweise 100 bis 170 °C. Die Dauer des Beschichtungsvorgangs kann eine Minute bis zu mehreren Stunden betragen.

Die erreichbaren Schichtdicken sind in der Regel proportional zur Metallkomplex-Konzentration des Beschichtungsbads und zur Kontaktzeit. Durch geeignete Wahl der Abscheidebedingungen werden im allgemeinen Schichtstärken von 0,01 bis > 1 J.Lm erhalten.

In der Regel vermindern zu lange Beschichtungszeiten ohne Badwechsei die Haftfestigkeit und den metallischen Glanz der Beschichtung. Zur Erreichung größerer Schichtdicken ist es deshalb, insbesondere bei Beschichtung mit Platinmetallen, zweckmäßig, die Beschichtung in mehreren Stufen und dazwischen liegendem Badwechsel durchzuführen. Vorzugsweise wird dabei die Konzentration der einzelnen Beschichtungsbäder sukzessive erhöht. So wird zum Beispiel die Abscheidung von Rhodium oder einem anderen Platinmetall zweckmäßig hintereinander mit mehreren, zum Beispiel drei, Beschichtungsbädern durchgeführt, deren Komplexsalz-Konzentration bei drei Beschichtungsbädern 0,6, 0,8 und 1,0 Gew.- % beträgt, wobei man für Schichtdicken > 1 _{I}Lm die Temperatur von Stufe zu Stufe steigert, also zum Beispiel bei einer Temperatur von 110 °C beginnt und die Temperatur dann jeweils um 3 bis 5 °C erhöht. Als Lösungsmittel wird zum Beispiel Dimethylsulfoxid verwendet. Bei der stufenweisen Beschichtung können die einzelnen Beschichtungsstufen auch so durchgeführt werden, daß man mit Bädern, die verschiedene Komplexe enthalten, arbeitet. Ein Beschichtungsbad kann aber auch ein Gemisch aus zwei oder mehreren Metallkomplexen enthalten, wodurch insbesondere bei den Platinmetallen die Haftfestigkeit und/oder Schichtdicke erhöht werden kann. Geringe Schichtdicken bis ca. 0,05 J.Lm können zum Beispiel in weniger als 5 Minuten erreicht werden, wenn man mit hohen Komplexsalz-Konzentrationen, zum Beispiel mit 2 Gew.-%, in der Nähe der Siedetemperatur des Lösungsmittels arbeitet.

Zur Abscheidung der Platinmetalle verfährt man zweckmäßigerweise zum Beispiel nach einer der folgenden Vorschriften :
a) In eine Lösung von 5 bis 10 mg Natriumfluorid in 10 ml Dimethylsulfoxid gibt man bei einer Temperatur von 120 bis 130 °C 40 bis 60 mg Rhodium-, Palladium- bzw. Platinkomplex oder bei einer Temperatur von 155 bis 165 °C 40 bis 100 mg Osmium-, Ruthenium- bzw. Iridiumkomplex, welche sich sofort lösen. Anschließend taucht man in diese Lösung das Metallsubstrat, zum Beispiel Nickel-, Kupfer-oder Silberblech, welches sich je nach der Art des eingesetzten Platinmetallkomplexes deutlich sichtbar in Zeiten zwischen 1 und 15 Minuten mit dem Platinmetall überzieht. Die durchschnittliche Beschichtungsdauer beträgt 30.Minuten bis 2 Stunden. Für die Beschichtung mit Osmium, Ruthenium und Iridium erweist es sich als günstig, das zu beschichtende Werkstück nach ca. 15 bis 25 Minuten aus dem Beschichtungsbad zu entnehmen und in einem wie vorstehend beschriebenen frisch bereiteten Bad noch zweimal gleich zu behandeln, wobei man die Platinmetallkomplex-Konzentration jeweils um ca. 20 _{%} steigert. Nach Beendigung des Beschichtungsvorganges entnimmt man das Werkstück der Lösung, spült es mit Wasser oder Aceton und trocknet dieses.
b) Ein zur Beschichtung mit allen Platinmetallen geeignetes Bad kann auch ohne Isolierung der Platinmetallaminkomplexe direkt dargestellt werden, indem man zum Beispiel Platinmetallchlorid, Aminhydrochlorid und Natriumfluorid in Dimethylsulfoxid bei den entsprechenden Beschichtungstemperaturen (120 bis 130 °C oder 155 bis 165 °C) löst, wobei Bäder dieser Art sofort nach deren Darstellung verwendet werden sollen, was besonders für die Metalle Osmium, Ruthenium und Iridium gilt. Anstelle von Dimethylsulfoxid kann auch eine andere hochsiedende organische Base verwendet werden.

Zweckmäßig ist es, ein Beschichtungsbad immer nur für Substrate aus dem gleichen Metall zu verwenden. Mit dem erfindungsgemäßen Verfahren wird somit ein Verfahren bereitgestellt, mit dem auf sehr einfache und rasche Weise die Herstellung gut haftender, abriebfester, porenfreier, korrosionsbeständiger und metallisch glänzender Überzüge mit bei stromlosen Verfahren bisher nicht erreichten Schichtstärken und dichten Schichtstrukturen möglich ist. Das Verfahren kann ohne großen mechanischen Aufwand durchgeführt werden. Durch einfaches Recycling (Abscheidung der Metalle aus den « erschöpften Beschichtungsbädern, Destillation der Lösungsmittel) ist die Umweltbelastung sehr gering. Insbesondere werden durch die cyanidfreien Beschichtungsbäder auch die bei den cyanidhaltigen bekannten Beschichtungsbädern auftretenden Probleme bei der Handhabung und Abfallbeseitigung vermieden. Durch die Verwendung ungiftiger und schwer flüchtiger Stoffe wird auch ein gefahrloses Inkontaktbringen der zu überziehenden Gegenstände möglich.

Schließlich ist es aufgrund der aufgezeigten großen Variationsmöglichkeiten bei der Herstellung der Beschichtungsbäder möglich, Beschichtungsbäder unterschiedlicher Reaktivität und Selektivität zu erhalten, wodurch sich die Geschwindigkeit der Abscheidung, die Schichtdicke, die Selektivität für verschiedene Metallsubstrate usw. regulieren lassen.

Gegenstand der Erfindung ist deshalb auch ein Beschichtungsbad zur stromlosen Abscheidung von Metallschichten von Metallen der Gruppe Ib, Ilb, IVb, Vb und VIII des Periodensystems auf entsprechend unedleren Metallen, das dadurch gekennzeichnet ist, daß es in einem nicht wässrigen Lösungsmittel einen Metallkomplex enthält, der durch Umsetzung des entsprechenden zwei- oder dreiwertigen Metallchlorids mit dem Hydrochlorid einer Base, die zur Komplexbildung mit dem Metall befähigt ist, erhältlich ist.

Von zwei erfindungsgemäß hergestellten Rhodiumkomplexen wurden röntgenographisch folgende Formeln ermittelt :

Die folgenden Beispiele erläutern die Erfindung näher, ohne sie darauf zu beschränken.

### Beispiele

### Beispiel 1

### Rhodiumkomplex aus Rhodium(III)-chlorid-trihydrat und Ammoniumchlorid

1,05 g Rhodium(lll)-chlorid-trihydrat (4 mMol) und 0,42 g Ammoniumchlorid (8 mMol) werden in 20 ml Dimethylformamid unter Zusatz von 1 ml Wasser bei 80 °C 5 Stunden gerührt. Aus der tiefroten Lösung kristallisieren nach Abkühlen und Verdünnen mit 180 ml Aceton nach fünf Stunden Rühren bei Raumtemperatur 1,4 g rote Nadeln.

### Beispiel 2

### Rhodiumkomplex aus Rhodium(III)-chlorid-trihydrat und Methylaminhydrochlorid

1,05 mg Rhodium(III)-chlorid-trihydrat (4 mMol) und 0,54 g (8 mMol) Methylaminhydrochlorid werden in 20 ml Dimethylformamid unter Zusatz von 0,5 ml Wasser bei 80 °C 6 Stunden gerührt. Aus der tiefroten Lösung kristallisieren nach Abkühlen und Verdünnen mit 180 ml Aceton nach drei Stunden Rühren bei Raumtemperatur 1,2 g rote Nadeln.

### Beispiel 3

### Rhodiumkomplex aus Rhodium(III)-chlorid-trihydrat und Dimethylaminhydrochlorid

Zu 20 ml Dimethylformamid werden 0,5 ml konzentrierte Salzsäure (Dichte ca. 1,19) hinzugefügt und 10 Minuten auf 50 °C erwärmt. Dabei wird Dimethylformamid teilweise zu Dimethylamin hydrolisiert. Diese Lösung versetzt man anschließend mit 0,5 g (2 mMol) Rhodium(III)-chlorid-trihydrat und rührt 2 Stunden bei 50 °C. Aus der tiefroten Lösung kristallisieren nach Abkühlen und Verdünnen mit 100 ml Aceton nach 3 Stunden Rühren bei Raumtemperatur 0,7 g rote Nadeln.

### Beispiel 4

### Rhodiumkomplex aus µ-Dichlorotetraäthylen-dirhodium(l) und konzentrierter Salzsäure

0,5 ml konzentrierte Salzsäure werden zu 15 ml Dimethylformamid gegeben, das Gemisch wird 3 bis 4 Stunden bei Raumtemperatur belassen. Anschließend wird auf 50 bis 60 °C erhitzt und unter Rühren 0.39 g µ-Dichlorotetraäthylen-dirhodium(l) (1 mMol) hinzugegeben. Nach zweistündigem Rühren bei 50 bis 60 °C ist die nach der Rhodiumkomplexzugabe aufgetretene Gasentwicklung (Äthen) beendet. Aus der tiefroten Lösung kristallisieren nach Abkühlen und Verdünnen mit Aceton auf 100 ml Gesamtvolumen nach drei Stunden Rühren bei Raumtemperatur 0,57 g rote Nadeln.

### Beispiel 5

### Rhodiumkomplex aus µ-Dichlorotetraäthylen-dirhodium(l) und Morpholinhydrochlorid

0,26 g (2 mMol) Morpholinhydrochlorid werden in 5 ml Dimethylformamid gelöst. Die Lösung wird mit 0,39 g (1 mMol) µ-Dichlorotetraäthylendirhodium(l) versetzt und 15 Minuten bei Zimmertemperatur gerührt. Nach Filtration wird zweimal mit je 50 ml Cyclohexan extrahiert. Das zurückbleibende rote Öl wird aus Äther umkristallisiert und man erhält 0,36 g gelbbraune Kristalle, die in Dichlormethan sehr leicht löslich sind.

### Beispiel 6

### Rhodiumkomplex aus Rhodium(III)-chlorid-trihydrat und Ammoniumchlorid

1,05 g (4 mMol) Rhodium(III)-chlorid-trihydrat und 1.07 g (20 mMol) Ammoniumchlorid werden in 20 ml Dimethylformamid bei 140 °C drei Stunden gerührt. Nach Abkühlen, Filtration und Verdünnen mit 100 ml Aceton und 5 ml Wasser isoliert man 0,7 g farblose bis gelbliche Kristalle.

In der nachfolgenden Tabelle 1 sind für einige analog den Beispielen 1 bis 6 hergestellte Rhodiumkomplexe Schmelzpunkt und Farbe angegeben.

### (Siehe Tabelle 1 Seite 8 ff.)

### Beispiel 7

### Beschichtung eines Kupferblechs mit Rhodium

In eine Lösung von 5 mg Natriumfluorid in 10 ml Dimethylsulfoxid bei einer Temperatur von 120 °C gibt man 60 mg Rhodiumkomplex, der sich sofort löst. Anschließend taucht man in diese Lösung das Kupferblech (5 cm²), dessen Oberfläche mit bekannten Methoden absolut oxidfrei gemacht wurd (z. B. durch Behandlung mit Neutraclean® im Ultraschallbad). Die Rhodiumbeschichtung setzt augenblicklich ein, erkennbar durch einen spontanen silbermetalligen Überzug. Bei einer konstanten Badtemperatur von 120 °C beläßt man das Kupferblech in Ruhe eine Stunde in dieser Lösung, anschließend wird es mit Aceton oder Wasser gespült und dann getrocknet. Die Schichtdicke des auf das Kupferblech abgeschiedenen Rhodiums beträgt 0,1 µm, sofern man einen Rhodiumkomplex, gebildet aus Rhodium(111)-chlorid- trihydrat und Dimethylaminhydrochlorid in Dimethylformamid eingesetzt hat. Diesen Beschichtungsvorgang wiederholt man noch zweimal, wobei jedesmal eine neue Rhodiumkomplex-Dimethylsulfoxid-Natriumfluoridlösung zur Erreichung größerer Schichtdicken der Rhodiumabscheidung bei optimaler Qualität der Struktur des abgeschiedenen Metalls verwendet wird. Nach der Zweitbeschichtung beträgt die Rhodiumauflage 0,32 µm und nach der Drittbeschichtung 0,60 wm. Um den Glanz der Beschichtung zu erhöhen, erhöht man die Badtemperatur bei der Zweitbeschichtung auf 125 °C und bei der Drittbeschichtung auf 130 °C.

### Beispiel 8

### Osmiumaminkomplex

0,89 g (3 mMol) Osmiumtrichlorid gibt man zu 4,77 g (90 mMol) Ammoniumchlorid, gelöst in möglichst wenig Wasser, und erwärmt die Mischung unter Rühren in 20 ml N,N-Dimethylformamid 4 Stunden auf 120 °C, wobei die Hauptmenge Wasser abdampft. Nach Erkalten isoliert man 3,46 g braunschwarze Kristalle ; Schmelzpunkt > 300 °C.

### Beispiel 9

### Palladiumaminkomplex

1,06 g (6 mMol) Palladium(II)-chlorid gibt man zu 0,64 g (12 mMol) Ammoniumchlorid, gelöst in 2,4 ml Wasser, und erwärmt diese Mischung unter Rühren mit 10 ml N,N-Dimethylformamid 45 Minuten auf 60 bis 70 °C. Nach Abkühlen und Verdünnen mit 70 ml Aceton isoliert man 1,4 g hellgelbe Kristalle ; Schmelzpunkt > 300 °C.

### Beispiel 10

### Platinaminkomplex

1,06 g (4 mMol) Platin(II)-chlorid gibt man zu 1,06 g (20 mMol) Ammoniumchlorid, gelöst in 2 ml Wasser, und erwärmt diese Mischung unter Rühren 1,5 Stunden auf 100 °C in N,N-Dimethylformamid. Nach Abkühlen und Verdünnen mit 80 ml Aceton isoliert man 1,43 g hellgelbe Kristalle ; Schmelzpunkt > 300 °C.

### Beispiel 11

### Beschichtung mit Osmium

10 bis 15 mg eines Gemisches aus 0,89 g (3 mMol) Osmiumtrichlorid und 2,33 g (18 mMol) Anilinhydrochlorid gibt man zu 5 bis 7 ml N-Methylpyrrolidin-2-on, welches man auf 170 °C vorgewärmt hat. In diese Lösung legt man das zu beschichtende Metall, vorzugsweise Kupfer oder Silber, und beläßt es 10 bis 15 Minuten ruhig im Bad.

### Beispiel 12

### Beschichtung mit Ruthenium

Ca. 25 mg eines Gemisches aus 1,04 g (4 mMol) Ruthenium(II)-chlorid-trihydrat und 5,9 g Morpholinhydrochlorid gibt man zu 5 bis 7 ml N-Methylpyrrolidin-2-on, welches man auf 160 °C vorgewärmt hat. In diese Lösung legt man das zu beschichtende.Metall, vorzugsweise Kupfer oder Silber, und beläßt es 15 bis 20 Minuten ruhig im Bad.

### Beispiel 13

### Kobaltkomplex aus Kobalt(II)-chlorid und Morpholinhydrochlorid

1,2 g (5 mMol) CoCl₂ 6 H₂0 werden zu einer Aufschlämmung von 1,8 g (15 mMol) Morpholinhydrochlorid in 10 ml Dimethylformamid gegeben und 30 Minuten bei Raumtemperatur gerührt. Nach Verdünnen der Lösung mit 40 ml Äther fallen blaue Kristalle aus, die abgesaugt, mit Äther gewaschen und bei 80 °C im Vakuum getrocknet werden ; Schmelzpunkt 191 °C.

### Beispiel 14

Cadmiumkomplex aus Cadmiumchlorid und Morpholinhydrochlorid 1,15 g CdCl₂ . 2,5 H₂0 werden zu einer Aufschlämmung von 1,5 g (12,5 mMol) Morpholinhydrochlorid in 10 ml Dimethylformamid gegeben und eine Stunde bei 40 °C gerührt. Nach dem Abkühlen wird mit 100 ml Aceton verdünnt. Im Kühlschrank fallen farblose Platten aus, die nach 18 Stunden abgesaugt und mit Aceton gewaschen werden ; Schmelzpunkt 138 °C.

### Beispiel 15

### Antimonkomplex aus Antimontrichlorid und Morpholinhydrochlorid

1 g (8 mMol) Morpholinhydrochlorid wird gemeinsam mit 1 g SbCI₃ (4,4 mMol) mit 10 ml Dimethylformamid auf 100 °C erwärmt. Nach 5 Minuten entsteht eine klare Lösung, die nach dem Abkühlen mit 40 ml Aceton verdünnt wird. Nach Anreiben fällt ein farbloser, kristalliner Niederschlag aus, der isoliert und mit Aceton gewaschen wird ; Schmelzpunkt 185 °C.

### Beispiel 16

### Wismutkomplex aus Wismutoxychlorid und Morpholinhydrochlorid

1 g (8 mMol) Morpholinhydrochlorid wird gemeinsam mit 1 g BiOCL (3,8 mMol) in 10 ml Dimethylformamid aufgeschlämmt. Nach Zugabe von 0,2 ml konzentrierter Salzsäure wird 20 Minuten auf 120 °C erwärmt. Es entsteht eine klare Lösung, aus der sich nach dem Abkühlen und Verdünnen mit 10 ml Aceton ein feiner, kristalliner Niederschlag abscheidet, der abgesaugt und mit Aceton gewaschen wird ; Schmelzpunkt 201 °C.

### Beispiel 17

### Kupferkomplex aus Kupfer(II)-chlorid und Morpholinhydrochlorid

0,85 g (5 mMol) CuCl₂ .2 H₂0 werden zu einer Aufschlämmung von 1,5 g Morpholinhydrochlorid (12,5 mMol) in 10 ml Dimethylformamid gegeben. Schon nach wenigen Minuten entsteht eine gelbgrüne Lösung. Diese wird mit 30 ml Aceton verdünnt und die gebildeten grünen Blättchen werden abgesaugt und mit Aceton gewaschen ; Schmelzpunkt 155 °C.

### Beispiel 18

### Nickelkomplex aus Nickel(II)-chlorid und Morpholinhydrochlorid

1,2 g (5 mMol) NiCl₂ 6 H₂O werden zu einer Aufschlämmung von 1,8 g (15 mMol) Morpholinhydrochlorid in 12 ml Dimethylformamid gegeben. Nach 30 Minuten Rühren bei Raumtemperatur wird von wenig ungelöstem Hydrochlorid abfiltriert und durch Versetzen mit 25 ml Aceton ein gelblicher Niederschlag ausgefällt. Er wird nach fünf Stunden Rühren abgesaugt und mit Aceton gewaschen ; Schmelzpunkt 147 °C.

### Beispiel 19

### Bleikomplex aus Ammoniumchlorid, gelbem Bleioxid und Salzsäure

1,1 g (5 mMol) pbO wird mit 10 ml Dimethylformamid, 2 ml konzentrierter HCI und 1,1 g (20 mMol) NH₄CL unter Rühren 30 Minuten zum Sieden erhitzt. Es wird heiß filtriert, aus dem Filtrat fallen nach dem Abkühlen weiße Kristalle, die mit Äther gewaschen werden ; Schmelzpunkt 225 °C (Zers.).

### Beispiel 20

### Zinnkomplex aus Zinn(II)-chlorid und Pyridinhydrochlorid

2,3 g (10 mMol) SnCl₂ 2 H20 werden mit 2,3 g Pyridinhydrochlorid (20 mMol) in 10 ml Dimethylformamid 10 Minuten auf 100 °C erwärmt. Nach dem Abkühlen der Lösung wird mit 25 ml n-Butanol verdünnt, der gebildete Niederschlag wird abgesaugt und mit Aceton gewaschen ; Schmelzpunkt 220 °C (Zers.).

### Beispiel 21

### Beschichtung von Eisenblech mit Zinn

25 mg des in Beispiel 20 beschriebenen Zinnkomplexes werden in 5 ml Dimethylformamid heiß gelöst und 10 mg Ammoniumfluorid werden zugegeben. Nach dem Abkühlen der Lösung auf 50 °C wird ein oxidfreies, gewöhnliches Eisenblech 30 Minuten durch Eintauchen beschichtet. Es entsteht ein heller, fest haftender Überzug.

### Beispiel 22

### Beschichtung von Eisenblech mit Kobalt

20 mg des in Beispiel 13 beschriebenen Kobaltkomplexes werden gemeinsam mit 10 mg Ammoniumfluorid in 5 ml Dimethylsulfoxid auf 90 °C erwärmt. Dann wird ein oxidfreies, gewöhnliches Eisenblech (4 cm²) 30 Minuten eingetaucht. Das Blech ist nach dem Waschen mit Wasser mit einer hellen, gut haftenden Kobaltschicht überzogen.

### Beispiel 23

### Beschichtung von Eisenblech mit Cadmium

10 mg des in Beispiel 14 beschriebenen Cadmiumkomplexes werden heiß in 5 ml Dimethylformamid gelöst und 5 mg Ammoniumfluorid werden zugegeben. Nach dem Abkühlen auf 20 °C wird ein oxidfreies, gewöhnliches Eisenblech (4 cm²) eingetaucht und ruhig 50 Minuten belassen. Es ist dann mit einer hellen, gut haftenden Cadmiumschicht überzogen.

### Beispiel 24

### Beschichtung von Kupferblech mit Antimon

0,1 g SbC1₃ werden in 50 ml Dimethylformamid aufgelöst, danach werden 0,25 ml konzentrierter Salzsäure zugegeben. Dann wird das oxid- und fettfreie Kupferblech (10 cm²) eingetaucht und ruhig 5 Minuten belassen. Es ist dann mit einer glänzenden, fest haftenden Schicht von Antimon überzogen. Mit dem gleichen Ergebnis können auch 0,2 g des beschriebenen Komplexes eingesetzt werden.

### Beispiel 25

### Beschichtung von Eisenblech mit Kupfer

a) Eine Lösung von 17 mg (0,1 mMol) CuCl₂ 2 H₂0 in 5 ml Methanol wird mit 5 mg Ammoniumfluorid versetzt und das oxidfreie Eisenblech (4 cm²) wird eingetaucht. Nach 5 Minuten entsteht ein heller, fest haftender Kupferüberzug.

Eine Lösung von 20 mg des in Beispiel 17 angegebenen Morpholin-Kupferkomplexes in 5 ml Dimethylsulfoxid wird auf 90 °C erwärmt und das oxidfreie Eisenblech wird eingetaucht. Nach 5 Minuten ist das Blech mit Kupfer festhaftend beschichtet.

### Beispiel 26

### Beschichtung von Eisenblech mit Nickel

20 mg des in Beispiel 18 angegebenen Morpholin-Nickelkomplexes werden in 5 ml Dimethylsulfoxid gelöst und gemeinsam mit 5 mg Ammoniumfluorid in 5 mg Natriumfluorid auf 105 °C erwärmt. Ein oxidfreies, gewöhnliches Eisenblech wird eingetaucht und 15 Minuten belassen. Es entsteht ein glänzender, fest haftender Nickelüberzug.

### Beispiel 27

### Beschichtung von Eisenblech mit Blei

25 mg des in Beispiel 19 angegebenen Bleikomplexes werden gemeinsam mit 5 mg Ammoniumfluorid in 5 ml Dimethylformamid heiß gelöst. Nach dem Abkühlen auf 20 °C wird das oxidfreie Eisenblech eingetaucht und bei Raumtemperatur 60 Minuten belassen. Es bildet sich ein fest haftender Bleiüberzug.

### Beispiel 28

### Beschichtung von Kupferblech mit Nickel

40 mg des in Beispiel 18 angegebenen Nickelkomplexes werden gemeinsam mit 5 mg Natriumfluorid und 5 mg Ammoniumfluorid in 5 ml Dimethylsulfoxid auf 120 °C erwärmt. Dann wird ein nach üblichen Methoden gereinigtes Kupferblech 30 Minuten ruhig eingetaucht. Es bildet sich ein silbrig glänzender, festhaftender Überzug aus Nickel.

### Beispiel 29

### Beschichtung von Kupferblech mit Wismut

0,1 g BiOCI werden in 50 ml N-Methylpyrrolidin-2-on aufgeschlämmt und 0,25 ml konzentrierter Salzsäure zugegeben. Das Salz löst sich vollständig auf. Dann wird das oxidfreie Kupferblech eingetaucht und ruhig 5 Minuten belassen. Es ist dann mit einer fest haftenden Schicht von Wismut überzogen..

## Patentansprüche

1. Verfahren zur stromlosen Abscheidung von Metallschichten von Metallen der Gruppe Ib, Ilb, IVb. Vb und VIII des Periodensystems auf entsprechend unedleren Metallen durch Inkontaktbringen des zu beschichtenden Gegenstandes mit einem nichtwäßrigen Beschichtungsbad, das einen Metallkomplex enthält, der durch Umsetzung eines entsprechenden zwei- oder dreiwertigen Metallchlorids mit dem Hydrochlorid einer Base, die zur Komplexbildung mit dem Metall befähigt ist, oder mit der freien Base und Chlorwasserstoffsäure erhalten wird.

2. Verfahren nach Anspruch 1, dadurch gekennzeichnet, daß das Metall ein solches ist aus der Gruppe Eisen, Kobalt, Nickel, Kupfer, Cadmium, Zinn, Blei, Antimon, Wismut, Ruthenium, Rhodium, Palladium, Osmium, Iridium und Platin.

3. Verfahren nach Anspruch 1 oder 2, dadurch gekennzeichnet, daß die zur Komplexbildung befähigte Base eine basische Stickstoffverbindung ist.

4. Verfahren nach einem der Ansprüche 1 bis 3, dadurch gekennzeichnet, daß das Molverhältnis Hydrochlorid der Base/Metallchlorid 0,5 bis 40/1, insbesondere 2 bis 6/1 beträgt.

5. Verfahren nach einem der Ansprüche 1 bis 4, dadurch gekennzeichnet, daß man die Umsetzung von Hydrochlorid der Base und Metallchlorid oder von Base, Metallchlorid und Chlorwasserstoffsäure in einem organischen Lösungsmittel durchführt.

6. Verfahren nach einem der Ansprüche 1 bis 5, dadurch gekennzeichnet, daß man die durch Umsetzung von Hydrochlorid der Base und Metallchlorid oder von Base, Metallchlorid und Chlorwasserstoffsäure erhaltene Reaktionslösung direkt als Beschichtungsbad verwendet.

7. Verfahren nach einem der Ansprüche 1 bis 5, dadurch gekennzeichnet, daß man aus der durch' Umsetzung von Hydrochlorid der Base und Metallchlorid oder von Base, Metallchlorid und Chlorwasserstoffsäure erhaltenen Reaktionslösung den Metallkomplex ausfällt, den ausgefällten Metallkomplex in einem geeigneten, nicht wässrigen Lösungsmittel auflöst und diese Lösung als Beschichtungsbad verwendet.

8. Verfahren nach einem der Ansprüche 1 bis 7, dadurch gekennzeichnet, daß man den zu beschichtenden Gegenstand in das Beschichtungsbad eintaucht.

9. Verfahren nach einem der Ansprüche 1 bis 8, dadurch gekennzeichnet, daß man Ruthenium, Rhodium, Palladium, Osmium, Iridium oder Platin auf Kupfer, Silber oder unedleren Metallen abscheidet.

10. Verfahren nach einem der Ansprüche 1 bis 8, dadurch gekennzeichnet, daß man Kobalt, Nickel. Kupfer. Cadmium, Zinn, Blei. Antimon oder Wismut auf Eisen abscheidet.

11. Verfahren nach einem der Ansprüche 1 bis 8, dadurch gekennzeichnet, daß man Antimon, Nickel oder Wismut auf Kupfer abscheidet.

12. Beschichtungsbad zur stromlosen Abscheidung von Metallschichten von Metallen der Gruppe Ib, IIb, IVb, Vb und VIII des Periodensystems auf entsprechend unedleren Metallen, dadurch gekennzeichnet. daß es in einem nichtwässrigen Lösungsmittel einen Metallkomplex enthält, der durch Umsetzung des entsprechenden zwei- oder dreiwertigen Metallchlorids mit dem Hydrochlorid einer Base, die zur Komplexbildung mit dem Metall befähigt ist, erhältlich ist.

13. Beschichtungsbad nach Anspruch 12, dadurch gekennzeichnet, daß das Metall ein solches ist aus der Gruppe Eisen, Kobalt, Nickel, Kupfer, Cadmium, Zinn, Blei, Antimon, Wismut, Ruthenium, Rhodium, Palladium, Osmium, Iridium und Platin.

14. Beschichtungsbad nach Anspruch 12 oder 13, dadurch gekennzeichnet, daß die zur Komplexbildung befähigte Base eine basische Stickstoffverbindung ist.

15. Beschichtungsbad nach einem der Ansprüche 12 bis 14, dadurch gekennzeichnet, daß man anstelle des Hydrochlorids der Base die freie Base und Chlorwasserstoffsäure einsetzt.

16. Beschichtungsbad nach einem der Ansprüche 12 bis 15, dadurch gekennzeichnet, daß das Molverhältnis Hydrochlorid der Base/Metallchlorid 0,5 bis 40/1, insbesondere 2 bis 6/1 beträgt.

17. Beschichtungsbad nach einem der Ansprüche 12 bis 16, dadurch gekennzeichnet, daß es aus der durch Umsetzung von Hydrochlorid der Base und Metallchlorid oder von Base, Metallchlorid und Chlorwasserstoffsäure erhaltenen Reaktionslösung besteht.

## Claims

1. Process for the currentless deposition of metal layers of metals of Groups Ib, lib, IVb, Vb and VIII of the Periodic System on to appropriate more electronegative metals by contacting the object to be coated with a non-aqueous coating bath which contains a metal complex which is obtained by reaction of a corresponding di- or trivalent metal chloride with the hydrochloride of a base which is capable of complex formation with the metal or with the free base and hydrochloric acid.

2. Process according to claim 1, characterised in that the metal is one from the group iron, cobalt, nickel, copper, cadmium, tin, lead, antimony, bismuth, ruthenium, rhodium, palladium, osmium, iridium and platinum.

3. Process according to claim 1 or 2, characterised in that the base capable of complex formation is a basic nitrogen compound.

4. Process according to one of claims 1 to 3, characterised in that the mole ratio of hydrochloride of the base/metal chloride is 0.5 to 40/1, especially 2 to 6/1.

5. Process according to one of claims 1 to 4, characterised in that one carries out the reaction of hydrochloride of the base and metal chloride or of base, metal chloride and hydrochloric acid in an organic solvent.

6. Process according to one of claims 1 to 5, characterised in that one uses the reaction solution obtained by reaction of hydrochloride of the base and metal chloride or of base, metal chloride and hydrochloric acid directly as coating bath.

7. Process according to one of claims 1 to 5, characterised in that one precipitates the metal complex from the reaction solution obtained by the reaction of hydrochloride of the base and metal chloride or of base, metal chloride and hydrochloric acid, dissolves the precipitated metal complex in a suitable non-aqueous solvent and uses this solution as coating bath.

8. Process according to one of claims 1 to 7, characterised in that one dips the object to be coated into the coating bath.

9. Process according to one of claims 1 to 8, characterised in that one deposits ruthenium, rhodium, palladium, osmium, iridium or platinum on to copper, silver or more electronegative metals.

10. Process according to one of claims 1 to 8, characterised in that one deposits cobalt, nickel, copper, cadmium, tin, lead, antimony or bismuth on to iron.

11. Process according to one of claims 1 to 8, characterised in that one deposits antimony, nickel or bismuth on to copper.

12. Coating bath for the currentless deposition of metal layers of metals of Groups Ib, Ilb, IVb, Vb and Vlll of the Periodic System on to appropriate more electronegative metals, characterised in that it contains a metal complex in a non-aqueous solvent which is obtainable by reaction of a corresponding di-or trivalent metal chloride with the hydrochloride of a base which is capable of complex formation with the metal.

13. Coating bath according to claim 12, characterised in that the metal is one from the group iron, cobalt, nickel, copper, cadmium, tin, lead, antimony, bismuth, ruthenium, rhodium, palladium, osmium, iridium and platinum.

14. Coating bath according to claim 12 or 13, characterised in that the base capable of complex formation is a basic nitrogen compound.

15. Coating bath according to one of claims 12 to 14, characterised in that, instead of the hydrochloride of the base, one uses the free base and hydrochloric acid.

16. Coating bath according to one of claims 12 to 15, characterised in that the mole ratio of hydrochloride of the base/metal chloride is 0.5 to 40/1, especially 2 to 6/1.

17. Coating bath according to one of claims 12 to 16, characterised in that it consists of the reaction solution obtained by reaction of hydrochloride of the base and metal chloride or of base, metal chloride and hydrochloric acid.

## Revendications

1. Procédé de dépôts non galvaniques ou chimiques de couches métalliques de métaux des groupes Ib, llb, IVb, Vb et VIII de la Classification Périodique sur des métaux de façon correspondante ou comparativement moins nobles par mise en contact de l'objet à revêtir avec un bain de revêtement ou métallisation non aqueux, qui contient un complexe métallique qui est obtenu par réaction d'un chlorure de métal bivalent ou trivalent approprié avec le chlorhydrate d'une base qui est capable de former un complexe avec le métal, ou avec la base libre et de l'acide chlorhydrique.

2. Procédé suivant la revendication 1, caractérisé en ce que le métal est choisi dans le groupe du fer, du cobalt, du nickel, du cuivre, du cadmium, de l'étain, du plomb, de l'antimoine, du bismuth, du ruthénium, du rhodium, du palladium, de l'osmium, de l'iridium et du platine.

3. Procédé suivant la revendication 1 ou 2, caractérisé en ce que la base capable de former un complexe est un composé azoté basique.

4. Procédé suivant l'une des revendications 1 à 3, caractérisé en ce que le rapport molaire chlorhydrate de la base/chlorure métallique est de 0,5 à 40/1, en particulier de 2 à 6/1.

5. Procédé suivant l'une des revendications 1 à 4, caractérisé en ce qu'on effectue la réaction du chlorhydrate de la base et du chlorure métallique ou de la base, du chlorure métallique et de l'acide chlorhydrique dans un solvant organique.

6. Procédé suivant l'une des revendications 1 à 5, caractérisé en ce qu'on utilise directement comme bain de revêtement la solution réactionnelle obtenue par réaction du chlorhydrate de la base et du chlorure métallique ou de la base, du chlorure métallique et de l'acide chlorhydrique.

7. Procédé suivant l'une des revendications 1 à 5, caractérisé en ce qu'on précipite le complexe métallique à partir de la solution réactionnelle obtenue par réaction du chlorhydrate de la base et du chlorure métallique ou de la base, du chlorure métallique et de l'acide chlorhydrique, en ce qu'on dissout le complexe métallique précipité dans un solvant approprié, non aqueux, et en ce qu'on utilise cette solution comme bain de revêtement.

8. Procédé suivant l'une des revendications 1 à 7, caractérisé en ce qu'on plonge l'objet à revêtir ou à métalliser dans le bain de revêtement.

9. Procédé suivant l'une des revendications 1 à 8, caractérisé en ce qu'on dépose du ruthénium, du rhodium, du palladium, de l'osmium, de l'iridium ou du platine sur du cuivre, de l'argent ou des métaux moins nobles.

10. Procédé suivant l'une des revendications 1 à 8, caractérisé en ce qu'on dépose du cobalt, du nickel, du cuivre, du cadmium, de l'étain, du plomb, de l'antimoine ou du bismuth sur du fer.

11. Procédé suivant l'une des revendications 1 à 8, caractérisé en ce qu'on dépose de l'antimoine, du nickel ou du bismuth sur du cuivre.

12. Bain de revêtement pour le dépôt non galvanique ou chimique de couches métalliques de métaux des groupes Ib, IIb, IVb, Vb et VIII de la Classification Périodique sur des métaux de façon correspondante ou comparativement moins nobles, caractérisé en ce qu'il contient dans un solvant non aqueux un complexe métallique, qui peut être obtenu par réaction du chlorure de métal divalent ou trivalent approprié avec le chlorhydrate d'une base qui est capable de former un complexe avec le métal.

13. Bain de revêtement suivant la revendication 12, caractérisé en ce que le métal est choisi dans le groupe du fer, du cobalt, du nickel, du cuivre, du cadmium, de l'étain, du plomb, de l'antimoine, du bismuth, du ruthénium, du rhodium, du palladium, de l'osmium, de l'iridium et du platine.

14. Bain de revêtement suivant la revendication 12 ou 13, caractérisé en ce que la base capable de former un complexe est un composé azoté basique.

15. Bain de revêtement suivant l'une des revendications 12 à 14, caractérisé en ce qu'on utilise, à la place du chlorhydrate de la base, la base libre et de l'acide chlorhydrique.

16. Bain de revêtement suivant l'une des revendications 12 à 15, caractérisé en ce que le rapport molaire chlorhydrate de la base/chlorure métallique est de 0,5 à 40/1, en particulier de 2 à 6/1.

17. Bain de revêtement suivant l'une des revendications 12 à 16, caractérisé en ce qu'il est constitué de la solution réactionnelle obtenue par réaction du chlorhydrate de la base et du chlorure métallique ou de la base, du chlorure métallique et de l'acide chlorhydrique.
